# FASCICULE DE BREVET EUROPEEN

(11) **EP 2 122 045 B1**
(45) Date de publication et mention de la délivrance du brevet: **19.10.2011**
(21) Numéro de dépôt: 08761746.0
(22) Date de dépôt: 09.01.2008
(51) Int. Cl.: D06M 23/12, D06M 10/08

(54) **SUBSTRAT TEXTILE INCORPORANT UNE COMPOSITION DE RÉGULATION THERMIQUE ENTOURANT DES ILOTS DE TRANSFERT**
TEXTILSUBSTRAT MIT TRANSFERINSELN INNERHALB EINER WÄRMEREGULIERUNGSZUSAMMENSETZUNG
TEXTILE SUBSTRATE INCLUDING A THERMAL REGULATION COMPOSITION SURROUNDING TRANSFER ISLANDS

(30) Priorité: 10.01.2007 FR 0700166
(43) Date de publication de la demande: 25.11.2009
(73) Titulaire: Lainiere De Picardie, 80200 Péronne Cedex (FR)
(72) Inventeur: COLIN, Claudine, F-69744 Genas (FR)
(74) Mandataire: Sayettat, Julien Christian
(86) Numéro de dépôt international: PCT/FR2008/000024
(87) Numéro de publication internationale: WO 2008/099089

(56) Documents cités:
- EP-A- 1 275 769
- WO-A-01/06054
- WO-A-93/24241
- WO-A-2006/117702
- WO-A2-02/059414

## Description

L'invention concerne un substrat textile incorporant une composition de régulation thermique, ainsi qu'un procédé de fabrication d'un tel substrat textile.

Pour conférer des propriétés de régulation thermique à un substrat textile, il est connu d'utiliser une composition de régulation thermique qui comprend des microcapsules incorporant une composition d'un matériau à changement de phase. En effet, par absorption - restitution d'énergie thermique lors des changements de phase du matériau, le substrat textile permet de temporiser les changements de température de sorte à procurer un confort thermique.

Pour incorporer ces microcapsules à un substrat textile, il est notamment connu de les intégrer dans les fibres (voir notamment le document EP-0 306 202), de les disposer dans une couche de liant polymérique qui est enduite sur le substrat textile (voir notamment le document EP-0 611 330), ou encore des les fixer aux fibres de façon individuelle (voir notamment le document EP-1 275 769).

WO-A-02/059414 décrit un substrat textile avec des îlots d'une composition de régulation thermique sur la surface du textile. WO-A-01/06054 décrit un substrat textile imprégné d'une composition de régulation thermique comprenant des microcapsules.

Toutefois, dans toutes ces réalisations, il se pose le problème de l'optimisation du confort thermique conféré par la composition de régulation thermique. En particulier, ce confort thermique dépend de la vitesse et de la répartition des transferts thermiques dans la composition de régulation thermique. Par ailleurs, la vitesse de transfert de l'humidité au travers de la composition de régulation thermique est également un facteur pertinent relativement au confort thermique perçu.

L'invention a pour but de pallier les problèmes de l'art antérieur en proposant un substrat textile incorporant une composition de régulation thermique, dans lequel les transferts thermiques et/ou d'humidité sont optimisés pour améliorer le confort thermique perçu.

A cet effet, et selon un premier aspect, l'invention propose un substrat textile comprenant des fibres, ledit substrat incorporant une composition de régulation thermique, ledit substrat comprenant en outre des îlots de matériau qui sont associés aux fibres pour être entourés par la composition de régulation thermique, le matériau formant les îlots étant apte à favoriser le transfert de chaleur et/ou d'humidité dans la composition de régulation thermique.

Selon une réalisation particulière la composition de régulation thermique comprend des microcapsules pourvues d'une enveloppe dans laquelle un matériau à changement de phase est disposé, la température de fusion dudit matériau étant agencée pour assurer une thermorégulation, les microcapsules étant associées aux fibres par pontage.

Selon un deuxième aspect, l'invention propose un procédé de fabrication d'un tel substrat textile, ledit procédé comprenant les étapes prévoyant de :
- préparer une formulation de microcapsules contenant le matériau à changement de phase dans une enveloppe, ladite enveloppe étant à base d'un matériau comprenant un type de groupement réactif sous rayonnement ionisant, ladite formulation comprenant en outre au moins un agent de pontage présentant deux types de groupements réactifs sous rayonnement ionisant ;
- préparer un matériau apte à favoriser le transfert de chaleur et/ou d'humidité ;
- appliquer le matériau sur au moins une zone de la surface du substrat textile de sorte à former des îlots associés aux fibres ; puis
- imprégner le substrat textile avec la formulation de microcapsules ; et
- appliquer un rayonnement ionisant sur le substrat textile imprégné de sorte à assurer le pontage des microcapsules sur ledit substrat par réaction des groupements réactifs.

D'autres particularités et avantages de l'invention apparaîtront dans la description qui suit de différents modes de réalisation particuliers.

L'invention concerne un substrat textile comprenant des fibres, ledit substrat pouvant être de tout type, notamment tricoté, tissé ou encore comprenant une nappe de non tissé. Dans un exemple de réalisation, le substrat textile comprend une nappe de non tissé d'un poids inférieur à 50 g/m², notamment compris entre 30 et 80 g/m², et d'une épaisseur inférieure à 0,5 mm. La longueur des fibres de la nappe peut être comprise entre 30 et 60 mm. La nappe peut être liée par jet d'eau ou par tout autre moyen permettant d'obtenir une nappe résistante et absorbante (aiguilletage, liage chimique avec liant adapté, liage thermique).

En particulier, le substrat textile est à base de fibres hydrophiles présentant un titre inférieur à 4 dtex, de sorte à favoriser la souplesse ainsi, comme on le verra dans la suite de la description, que la capacité d'absorption d'un formulation aqueuse de microcapsules.

En particulier, les fibres peuvent être à base de polyester ou de polyamide. En variante, on peut prévoir un mélange de fibres polyester ou polyamide et de fibres cellulosiques, notamment en coton ou en viscose, par exemple dans une proportion pondérale de 80% / 20%.

Le substrat textile selon l'invention incorpore une composition de régulation thermique. La composition de régulation thermique peut comprendre un matériau à changement de phase dont la température de fusion est comprise entre 15°C et 38°C, de préférence entre 22°C et 35°C, de sorte à assurer une thermorégulation au voisinage de la température corporelle humaine.

De façon connue, une telle composition peut être à base de paraffine, notamment comprenant entre 16 et 22 atomes de carbone en fonction de la température de fusion souhaitée. Ainsi, lorsque la température ambiante augmente, la liquéfaction de la composition permet une absorption d'énergie calorique à température quasi constante et, lorsque la température ambiante diminue, la solidification de ladite composition permet de restituer ladite énergie calorique. En variante, on peut utiliser des matériaux à changement de phase ignifuges ne contenant pas de paraffines, notamment pour des applications non feu.

Selon une réalisation, la composition de régulation thermique comprend des microcapsules présentant une taille inférieure à 20 µm, notamment comprise entre 1 et 10 µm en moyenne. Les microcapsules sont pourvues d'une enveloppe dans laquelle le matériau à changement de phase est disposé. De façon connue, les microcapsules peuvent être intégrées dans les fibres, disposées dans une couche de liant polymérique qui est enduite sur le substrat textile, ou encore fixées aux fibres de façon individuelle.

La composition de régulation thermique peut comprendre deux types de microcapsules, les matériaux à changement de phase de chacun des types de microcapsules différant par leur température de fusion. En particulier, les deux types de microcapsules peuvent être celles référencées Lurapret® TX PMC 28 et Lurapret® TX PMC 35 de la société BASF, qui présentent respectivement une température de fusion à 28°C et 35°C. Pour ce faire, le matériau à changement de phase est respectivement du n-Octadécane et du n-Eicosane, la capacité de stockage ou de restitution de calories étant de 170 J/g. Par ailleurs, l'enveloppe de ces microcapsules est à base de polyméthylméthacrylate (PMMA).

Le substrat comprend en outre des îlots de matériau qui sont associés aux fibres pour être entourés, au moins partiellement, par la composition de régulation thermique, le matériau formant les îlots étant apte à favoriser le transfert de chaleur et/ou d'humidité dans la composition de régulation thermique. Ainsi, les îlots favorisent les échanges thermiques et/ou d'humidité dans la composition de régulation thermique de sorte à améliorer le confort thermique conféré. En particulier, les échanges sont réalisés essentiellement par conduction en prévoyant que les îlots soient au contact, ou au moins au voisinage immédiat, de la composition de régulation.

Dans le cas où la composition de régulation thermique comprend des microcapsules, les îlots favorisent le transfert de chaleur entre celles-ci de sorte à améliorer la cinématique d'absorption, respectivement de restitution, d'énergie calorique par le matériau à changement de phase.

Selon une réalisation, les îlots sont formés à base d'un matériau polymère hygroscopique, notamment choisi dans le groupe comprenant le Polyvinylalcool (PVA), les dérivés cellulosiques, le Carboxy Méthyl de cellulose, le Chitosan, les dérivés de Chitine.

Par ailleurs, les îlots peuvent contenir également des microcapsules qui sont enrobées dans le matériau, lesdites microcapsules intégrant une substance active. La substance active peut également être un matériau à changement de phase améliorant la thermorégulation, ou présenter d'autres fonctions, par exemple hygiénique ou de confort. Dans des exemples de réalisation, la substance active peut comprendre des huiles essentielles, notamment pour améliorer la respiration, des parfums, des répulsifs, notamment des anti-moustiques, des charges conductrices ou antistatiques, des agents bactériostatiques tels que des sels d'argents, des anti-odeurs. En outre, le Chitosan apporte une fonction bactériostatique en outre de l'hygroscopie.

Selon une réalisation, les îlots sont disposés sur au moins une surface du substrat textile, sous la forme d'un réseau discret de zones géométriques, par exemple sous la forme d'un réseau bidimensionnel de points de forme rectangulaire ou autre. De façon avantageuse, les îlots peuvent recouvrir entre 5% et 40% de la surface du substrat textile sur laquelle ils sont disposés.

Par ailleurs, les îlots peuvent former ou comprendre une inscription ou un logo visible sur une face du substrat textile, par exemple en incorporant un pigment dans le matériau les formant.

Le substrat textile peut être utilisé pour confectionner un article textile, notamment destiné à la literie tel que des oreillers, des couettes, ou pour des vêtements, notamment de sport ou professionnels.

En particulier, l'article textile peut comprendre, d'un coté du substrat textile, une couche textile intérieure et, de l'autre coté dudit substrat, une couche textile extérieure qui est agencée pour emprisonner un volume d'air, tel qu'une couche en ouate. Ainsi, en disposant la couche intérieure en regard du corps, la fonction de régulation thermique est optimisée. Par ailleurs, l'article textile peut comprendre en outre une couche imper-respirante, par exemple hydrophile ou hydrophobe poreuse, qui est disposée sur la couche textile extérieure de sorte à laisser respirer le corps en empêchant l'eau liquide de l'atteindre.

On décrit ci-dessous un procédé de fabrication d'un substrat textile selon l'invention dans lequel les microcapsules sont associées aux fibres par pontage entre leur enveloppe et les fibres dudit substrat. En outre, le substrat textile peut incorporer plus de 10 g/m², notamment plus de 40 g/m², de microcapsules de sorte à permettre l'absorption et la restitution de 5 à plus de 150 J/g d'énergie calorique.

Le procédé prévoit de préparer une formulation de microcapsules contenant le matériau à changement de phase dans une enveloppe, ladite enveloppe étant à base d'un matériau comprenant un type de groupement réactif sous rayonnement ionisant. En particulier, de tels groupements peuvent comprendre une liaison insaturée qui, sous l'effet du rayonnement ionisant, forme un radical libre réactif. Dans des exemples de réalisation, les groupements réactifs sous rayonnement ionisant sont choisis dans le groupe comprenant les groupements hydroxyles, carboxyles, carbonyles, acrylates, méthacrylates, amines, amides, imides, uréthanes, styrènes. En variante, l'enveloppe peut comprendre plusieurs types de groupements réactifs sous rayonnement ionisant.

La formulation de microcapsules comprend en outre au moins un agent de pontage présentant deux types de groupements réactifs sous rayonnement ionisant, lesdits types pouvant être identique ou différent. En outre, au moins certains groupements réactifs peuvent être choisis pour être réactifs thermiquement.

Plus précisément, la composition de microcapsules peut comprendre un mélange d'agents de pontage, notamment choisis dans le groupe comprenant le glycidyl acrylate ou méthacrylate (AGLY, MAGLY), les polyéthylènes glycol 200, 400, 600diacrylates (PEG200 DA, PEG400 DA, PEG600 DA), le dipropylène glycol diacrylate (DPGDA), le sulfopropyl méthacrylate de potassium (SPMK) et le lauryl méthacrylate ou acrylate.

En particulier, l'AGLY ou le MAGLY est un agent de pontage difonctionnel présentant un groupement époxy et un groupement acrylate ou méthacrylate et les PEG DA sont des plastifiants internes difonctionnels qui participent au pontage en allongeant les chaînes de liaison entre les microcapsules et les fibres. L'utilisation combinée de ces deux types d'agents de pontage permet donc d'améliorer la souplesse du dépôt de microcapsules.

Le rapport massique entre le ou les agents de pontage et les microcapsules est préférentiellement inférieur à 0,5, notamment compris entre 0,10 et 0,30.

Par ailleurs, la formulation de microcapsules peut comprendre entre 30% et 60% en poids, notamment entre 40% et 50% en poids, de microcapsules dispersées dans un solvant, notamment dans de l'eau. La formulation de microcapsules peut comprendre en outre au moins un agent améliorant la stabilité de la dispersion, par exemple le sulfopropyl methacrylate (SPM) ou le sulfopropyl acrylate (SPA) qui sont des monomères à caractère anionique réactifs sous rayonnement ionisant, ou un latex acrylique tel que celui commercialisé sous la dénomination HYCAR® 26319 qui améliore le mouillage des microcapsules par les agents de pontage tout en créant des pontages entre les microcapsules et le substrat. En variante, ledit agent peut être un polyacrylate en gel ou une dispersion de polyuréthane.

Le procédé de fonctionnalisation comprend en outre une étape de préparation d'un matériau apte à favoriser le transfert de chaleur et/ou d'humidité, puis une étape d'application du matériau sur au moins une zone de la surface du substrat textile de sorte à former des îlots associés aux fibres.

Selon la réalisation décrite, le matériau formant les îlots présente en outre une étanchéité à la formulation de microcapsules de sorte, comme on le verra dans la suite, à empêcher l'imprégnation ultérieure des îlots avec la formulation de microcapsules. Ainsi, on peut améliorer la souplesse du substrat textile, en ce que les zones dépourvues de microcapsules peuvent former zones de pliures préférentielles dudit substrat.

Pour ce faire, le matériau formant les îlots est à base de polyvinylalcool (PVA) au moins partiellement hydrolysé qui est dissout dans l'eau, ladite solution comprenant en outre un agent anti-adhérant pour la formulation de microcapsules. Par exemple, l'agent anti-adhérant peut être un glycérol et la viscosité du matériau est prévue pour piéger l'agent anti-adhérant afin d'éviter sa migration. En particulier, le matériau peut être thixotropique et présenter une viscosité comprise entre 50 et 300 dPa.s de sorte à permettre l'application sous forme de pâte avec migration au travers du substrat textile pour enrober les fibres.

Le matériau formant les îlots peut être appliqué par sérigraphie, suivie d'un séchage au moins partiel dudit matériau avant imprégnation du substrat textile avec la formulation de microcapsules. La quantité de matériau déposée peut être comprise entre 5 et 40 g/m².

Le procédé prévoit ensuite d'imprégner le substrat textile avec la formulation de microcapsules. L'imprégnation peut être réalisée par foulardage, les conditions dudit foulardage ainsi que les caractéristiques du substrat textile étant adaptées pour emporter au moins 80% et de préférence au moins 150% en poids de formulation de microcapsules dans ledit substrat textile. Ainsi, en combinant une formulation très chargée en microcapsules et un taux d'emport important, il est possible, grâce aux différents groupements réactifs, de fixer une grande quantité de microcapsules dans le substrat textile.

En particulier, la formulation de microcapsules peut être thixotropique et sa viscosité comprise entre 130 et 150 mPa.s, notamment en ajoutant un fluidifiant à ladite formulation, tel que de l'isopropanol. En outre, avec un substrat textile à base de fibres hydrophiles, il est possible d'obtenir un bon mouillage et une montée satisfaisante de la formulation dans le substrat textile lors de l'imprégnation. En outre, le substrat textile peut subir, préalablement à son imprégnation, des traitements particuliers, notamment pour améliorer sa cohésion et/ou sa mouillabilité.

Par ailleurs, la pression de calandrage lors du foulardage est relativement faible, notamment de l'ordre de 1 à 2 bars, pour permettre un emport important avec une pénétration et une répartition homogène de la formulation de microcapsules dans le substrat textile. Dans un exemple de réalisation, la quantité de formulation imprégnée dans un substrat textile de masse surfacique de 50 g/m² peut être supérieure à 50 g/m², notamment comprise entre 50 g/m² et 150 g/m².

Après imprégnation, le substrat textile peut être séché, notamment au moyen de lampes infrarouges, avant l'application d'un rayonnement ionisant sur le substrat textile imprégné. Le séchage permet en outre d'assurer une thermofixation de la formulation de microcapsules dans le substrat textile. En variante, la thermofixation peut être réalisée postérieurement à l'application du rayonnement ionisant, par exemple à une température comprise entre 100 et 140°C, pour parachever la fixation des microcapsules par réactions des agents de pontage réactifs thermiquement.

La puissance et la durée du rayonnement sont agencées pour activer les groupements réactifs de sorte à assurer le pontage des microcapsules sur ledit substrat. Selon une réalisation, le rayonnement ionisant est un bombardement ionique généré par un accélérateur d'électrons, qui peut être réalisé en un ou deux passages, notamment en un passage de chaque coté du substrat textile. Par ailleurs, la puissance du rayonnement ionisant combiné avec la présence des différents groupements réactifs permet de fixer une grande quantité de microcapsules dans le substrat textile.

En outre, les réactions entre les groupements réactifs de l'enveloppe et des agents de pontage permettent de relier l'enveloppe des microcapsules aux fibres, les microcapsules entre elles ainsi qu'éventuellement les agents de pontage entre eux, de sorte à créer un réseau tridimensionnel solide résistant au frottement ainsi qu'au lavage ou au nettoyage à sec.

Enfin, le substrat textile peut être lavé puis séché ou subir d'autres traitements nécessaires à son utilisation ultérieure.

## Revendications

1. Substrat textile comprenant des fibres, ledit substrat incorporant une composition de régulation thermique, ledit substrat étant **caractérisé en ce qu'**il comprend en outre des îlots de matériau qui sont associés aux fibres pour être en entourés par la composition de régulation thermique, le matériau formant les îlots étant apte à favoriser le transfert de chaleur et/ou d'humidité dans la composition de régulation thermique.

2. Substrat textile selon la revendication 1, **caractérisé en ce que** les îlots sont formés à base d'un matériau polymère hygroscopique.

3. Substrat textile selon la revendication 2, **caractérisé en ce que** le matériau polymère hygroscopique est choisi dans le groupe comprenant le Polyvinylalcool (PVA), les dérivés cellulosiques, le Carboxy Méthyl de cellulose, le Chitosan, les dérivés de Chitine.

4. Substrat textile selon l'une quelconque des revendications 1 à 3, **caractérisé en ce que** les îlots contiennent des microcapsules qui sont enrobées dans le matériau, lesdites microcapsules intégrant une substance active.

5. Substrat textile selon l'une quelconque des revendications 1 à 4, **caractérisé en ce que** les îlots sont disposés sur au moins une surface du substrat textile, sous la forme d'un réseau discret de zones géométriques.

6. Substrat textile selon la revendication 5, **caractérisé en ce que** les îlots recouvrent entre 5% et 40% de la surface du substrat textile sur laquelle ils sont disposés.

7. Substrat textile selon l'une quelconque des revendications 1 à 6, **caractérisé en ce que** les fibres sont hydrophiles.

8. Substrat textile selon l'une quelconque des revendications 1 à 7, **caractérisé en ce qu'**il comprend une nappe de non-tissé

9. Substrat textile selon l'une quelconque des revendications 1 à 8, **caractérisé en ce que** la composition de régulation thermique comprend des microcapsules pourvues d'une enveloppe dans laquelle un matériau à changement de phase est disposé, la température de fusion dudit matériau étant agencée pour assurer une thermorégulation.

10. Substrat textile selon la revendication 9, **caractérisé en ce que** la composition de régulation thermique comprend deux types de microcapsules, les matériaux à changement de phase de chacun des types de microcapsules différant par leur température de fusion.

11. Substrat textile selon la revendication 9 ou 10, **caractérisé en ce qu'**il incorpore plus de 10 g/m² de microcapsules.

12. Substrat textile selon l'une quelconque des revendications 9 à 11, **caractérisé en ce que** les microcapsules sont associées aux fibres par pontage.

13. Procédé de fabrication d'un substrat textile selon la revendication 12, ledit procédé comprenant les étapes prévoyant de :
- préparer une formulation de microcapsules contenant le matériau à changement de phase dans une enveloppe, ladite enveloppe étant à base d'un matériau comprenant un type de groupement réactif sous rayonnement ionisant, ladite formulation comprenant en outre au moins un agent de pontage présentant deux types de groupements réactifs sous rayonnement ionisant ;
- préparer un matériau apte à favoriser le transfert de chaleur et/ou d'humidité ;
- appliquer le matériau sur au moins une zone de la surface du substrat textile de sorte à former des îlots associés aux fibres ; puis
- imprégner le substrat textile avec la formulation de microcapsules ; et
- appliquer un rayonnement ionisant sur le substrat textile imprégné de sorte à assurer le pontage des microcapsules sur ledit substrat par réaction des groupements réactifs.

14. Procédé selon la revendication 13, dans lequel le matériau formant les îlots présente en outre une étanchéité à la formulation de microcapsules de sorte à empêcher l'imprégnation ultérieure des îlots avec la formulation de microcapsules.

15. Procédé selon la revendication 13 ou 14, dans lequel l'imprégnation est réalisée par foulardage, les conditions dudit foulardage ainsi que les caractéristiques du substrat textile étant adaptées pour emporter au moins 80% et de préférence au moins 150% en poids de formulation de microcapsules dans ledit substrat textile.

16. Procédé selon la revendication 14 ou 15, dans lequel le matériau des îlots est à base de Polyvinylalcool (PVA) au moins partiellement hydrolysé qui est dissout dans l'eau, ladite solution comprenant en outre un agent anti-adhérant pour la formulation de microcapsules.

17. Procédé de fonctionnalisation selon l'une quelconque des revendications 13 à 16, dans lequel le matériau des îlots est appliqué par sérigraphie, suivie d'un séchage dudit matériau avant imprégnation du substrat textile avec la formulation de microcapsules.

## Claims

1. Textile substrate containing fibres, said substrate including a thermal regulation composition, said substrate being **characterised in that** it further includes islands of material which are associated with the fibres in order to be surrounded by the thermal regulation composition, the island-forming material being capable of promoting the heat and/or humidity transfer in the thermal regulation composition.

2. Textile substrate according to claim 1, **characterised in that** the islands are formed from a hygroscopic polymer material.

3. Textile substrate according to claim 2, **characterised in that** the hygroscopic polymer material is selected from the group including polyvinyl alcohol (PVA), cellulose derivatives, carboxymethyl cellulose, chitosan and chitin derivatives.

4. Textile substrate according to claims 1 to 3, **characterised in that** the islands contain microcapsules which are embedded in the material, said microcapsules including an active substance.

5. Textile substrate according to any of claims 1 to 4, **characterised in that** the islands are arranged on at least one surface of the textile substrate, in the form of a discrete network of geometric regions.

6. Textile substrate according to claim 5, **characterised in that** the islands cover between 5% and 40% of the surface of the textile substrate on which they are arranged.

7. Textile substrate according to any of claims 1 to 6, **characterised in that** the fibres are hydrophilic.

8. Textile substrate according to any of claims 1 to 7, **characterised in that** it includes a nonwoven layer.

9. Textile substrate according to any of claims 1 to 8, **characterised in that** the thermal regulation composition includes microcapsules provided with a casing in which a phase change material is arranged, the melting temperature of said material being designed to ensure thermoregulation.

10. Textile substrate according to claim 9, **characterised in that** the thermal regulation composition includes two types of microcapsules, the phase change materials of each of the types of microcapsules differing by the melting temperature thereof.

11. Textile substrate according to claim 9 or 10, **characterised in that** it includes more than 10 g/m² of microcapsules.

12. Textile substrate according to any of claims 9 to 11, **characterised in that** the microcapsules are associated with cross-linking fibres.

13. Method for manufacturing a textile substrate according to claim 12, said method including the steps providing for:
- preparing a microcapsule formulation containing the phase change material in a casing, said casing containing a material including a type of group which is reactive under ionizing radiation, said formulation further including at least one cross-linking agent having two types of groups which are reactive under ionizing radiation;
- preparing a material capable of promoting heat and/or humidity transfer;
- applying the material to at least one region of the surface of the textile substrate so as to form islands associated with the fibres; then
- impregnating the textile substrate with the microcapsule formulation; and
- applying ionizing radiation to the impregnated textile substrate so as to ensure the cross-linking of the microcapsule on said substrate via the reaction of the reactive groups.

14. Method according to claim 13, wherein the island-forming material is further sealed against the microcapsule formulation so as to prevent the subsequent impregnation of the islands by the microcapsule formulation.

15. Method according to claim 13 or 14, wherein the impregnation is carried out by padding, the conditions of said padding as well as the characteristics of the textile substrate being designed to extract at least 80% and preferably at least 150% by weight of the microcapsule formulation in said textile substrate.

16. Method according to claim 14 or 15, wherein the material of the islands contains at least partially hydrolysed polyvinyl alcohol (PVA) which is dissolved in water, said solution further including an anti-adherent agent for the microcapsule formulation.

17. Functionalization method according to claims 13 to 16, wherein the material of the islands is applied by screen printing, followed by drying said material prior to impregnating the textile substrate with the microcapsule formulation.

## Patentansprüche

1. Textilsubstrat, umfassend Fasern, wobei das Substrat eine Zusammensatzung zur Wärmeregulierung umfasst, wobei das Substrat **dadurch gekennzeichnet ist, dass** es außerdem Materialinseln umfasst, die mit den Fasern verbunden sind, um von der Zusammensetzung zur Wärmeregulierung umgeben zu sein, wobei das Material, das die Inseln bildet, dazu geeignet ist, die Übertragung von Wärme und/oder Feuchtigkeit in die Zusammensetzung zur Wärmeregulierung zu erleichtern.

2. Textilsubstrat nach Anspruch 1, **dadurch gekennzeichnet, dass** die Inseln auf der Grundlage eines hygroskopischen Polymermaterials gebildet sind.

3. Textilsubstrat nach Anspruch 2, **dadurch gekennzeichnet, dass** das hygroskopische Polymermaterial aus der Gruppe umfassend das Polyvinylalkohol (PVA), die Zellulosederivate, die Carboxymethylzellulose, das Chitosan, die Chitinderivate, ausgewählt ist.

4. Textilsubstrat nach einem der Ansprüche 1 bis 3, **dadurch gekennzeichnet, dass** die Inseln Mikrokapseln enthalten, die vom Material umhüllt sind, wobei die Mikrokapseln einen Wirkstoff enthalten.

5. Textilsubstrat nach einem der Ansprüche 1 bis 4, **dadurch gekennzeichnet, dass** die Inseln auf mindestens einer Oberfläche des Textilsubstrats in Form eines diskreten Netzes von geometrischen Bereichen angeordnet sind.

6. Textilsubstrat nach Anspruch 5, **dadurch gekennzeichnet, dass** die Inseln zwischen 5% und 40% der Fläche des Textilsubstrats, auf dem sie angeordnet sind, bedecken.

7. Textilsubstrat nach einem der Ansprüche 1 bis 6, **dadurch gekennzeichnet, dass** die Fasern hydrophil sind.

8. Textilsubstrat nach einem der Ansprüche 1 bis 7, **dadurch gekennzeichnet, dass** es eine Vliesstoff-Schicht umfasst.

9. Textilsubstrat nach einem der Ansprüche 1 bis 8, **dadurch gekennzeichnet, dass** die Zusammensetzung zur Wärmeregulierung Mikrokapseln umfasst, die mit einer Umhüllung versehen sind, in der ein Phasenwechselmaterial angeordnet ist, wobei die Fusionstemperatur des Materials eingestellt ist, um eine Wärmeregulierung sicherzustellen.

10. Textilsubstrat nach Anspruch 9, **dadurch gekennzeichnet, dass** die Zusammensetzung zur Wärmeregulierung zwei Arten von Mikrokapseln umfasst, wobei die Phasenwechselmaterialien jeder der Arten von Mikrokapseln durch ihre Fusionstemperatur verschieden sind.

11. Textilsubstrat nach Anspruch 9 oder 10, **dadurch gekennzeichnet, dass** es mehr als 10 g/m² Mikrokapseln enthält.

12. Textilsubstrat nach einem der Ansprüche 9 bis 11, **dadurch gekennzeichnet, dass** die Mikrokapseln durch Überbrückung mit den Fasern verbunden sind.

13. Verfahren zur Herstellung eines Textilsubstrats nach Anspruch 12, wobei das Verfahren die Schritte umfasst, die Folgendes vorsehen:
- Zubereiten einer Formulierung von Mikrokapseln, umfassend das Phasenwechselmaterial in einer Umhüllung, wobei die Umhüllung auf einem Materials basiert, umfassend eine Art von reaktiver Gruppe unter ionisierender Strahlung, wobei die Formulierung außerdem mindestens ein Überbrückungsmittel umfasst, das zwei Arten von reaktiven Gruppen unter ionisierender Strahlung aufweist;
- Zubereiten eines Materials, das dazu geeignet ist, die Übertragung von Wärme und/oder Feuchtigkeit zu erleichtern;
- Anwenden des Materials auf mindestens einen Bereich der Fläche des Textilsubstrats, um Inseln zu bilden, die mit den Fasern verbunden sind; dann
- Imprägnieren des Textilsubstrats mit der Formulierung von Mikrokapseln; und
- Anwenden einer ionisierenden Strahlung auf das imprägnierte Textilsubstrat, um die Überbrückung der Mikrokapseln auf dem Substrat durch Reaktion der reaktiven Gruppen sicherzustellen.

14. Verfahren nach Anspruch 13, wobei das Material, das die Inseln bildet, außerdem eine Dichtigkeit gegen die Formulierung der Mikrokapseln aufweist, um die spätere Imprägnierung der Inseln mit der Formulierung der Mikrokapseln zu verhindern.

15. Verfahren nach Anspruch 13 oder 14, wobei die Imprägnierung durch das Klotzverfahren erfolgt, wobei die Bedingungen des Klotzverfahrens sowie die Eigenschaften des Textilsubstrats angepasst sind, um mindestens 80 Ges.% und vorzugsweise mindestens 150% Gew.% der Formulierung der Mikrokapseln in das Textilsubstrat mitzuführen.

16. Verfahren nach Anspruch 14 oder 15, wobei das Material der Inseln auf Polyvinylalkohol (PVA), mindestens teilweise hydrolisiert, das im Wasser gelöst ist, basiert, wobei die Lösung außerdem ein antiadhäsives Mittel für die Formulierung der Mikrokapseln umfasst.

17. Verfahren nach einem der Ansprüche 13 bis 16, wobei das Material der Inseln durch Serigraphie angewendet wird, gefolgt von einer Trocknung des Materials vor der Imprägnierung des Textilsubstrats mit der Formulierung der Mikrokapseln.
